# EUROPÄISCHE PATENTSCHRIFT

(11) **EP 0 987 338 B1**
(45) Veröffentlichungstag und Bekanntmachung des Hinweises auf die Patenterteilung: **25.06.2003**
(21) Anmeldenummer: 99250159.3
(22) Anmeldetag: 19.05.1999
(51) Int. Cl.: C22B 15/00, C22B 15/14, B21C 37/08

(54) **Verfahren zur Herstellung von geschweissten Rohren aus Kupfer**
Method for producing welded copper pipes
Procédépour la production de tubes soudés en cuivre

(30) Priorität: 09.09.1998 DE 19843235
(43) Veröffentlichungstag der Anmeldung: 22.03.2000
(73) Patentinhaber: SMS Demag AG, 40237 Düsseldorf (DE)
(72) Erfinder: Roller, Erling Dr.-Ing., 45133 Essen (DE); Schwarze, Michael Dr.-Ing., 41366 Schwalmtal-Waldniel (DE)
(74) Vertreter: Meissner, Peter E., Dipl.-Ing.

(56) Entgegenhaltungen:
- DE-C- 19 734 780
- GB-A- 951 550
- GB-A- 1 000 310
- PATENT ABSTRACTS OF JAPAN vol. 018, no. 578 (C-1269), 7. November 1994 (1994-11-07) & JP 06 212300 A (KOBE STEEL LTD), 2. August 1994 (1994-08-02)
- DATABASE WPI Section Ch, Week 197803 Derwent Publications Ltd., London, GB; Class M26, AN 1978-05554A XP002126577 & JP 52 145327 A (FURUKAWA KINZOKU KOGYO KK), 3. Dezember 1977 (1977-12-03)

## Beschreibung

Die Erfindung betrift ein Verfahren zur Herstellung von geschweißten Rohren aus Cu und Cu-Legierungen in einer kombinierten Fertigungslinie, bestehend aus einem in Linie angeordneten Schmelzofen, einem Gießofen, einer Bandgießanlage, einem Warmwalzwerk, einer Kühlstrecke, einem Kaltwalzwerk und einer Coileinrichtung, sowie anschließender Rohreinform- und Schweißstrecke mit ggf. nachfolgender Zieheinrichtung für das geschweißte Rohr. Ein solches Verfahren ist in der nicht vorveröffentlichten deutschen Patentanmeldung 197 34 780.0 beschrieben.

Das beschriebene Verfahren ist vorteilhaft, weil es in einem kontinuierlichen Verfahrensablauf wirtschaftlich in der Lage ist, geschweißte Kupferrohre und Rohre aus Kupferlegierungen in niedriger bis hoher Kapazität herzustellen. Die kontinuierliche Verfahrensabfolge unter Einsatz von Gießmaschinen mit sehr hohen Gießgeschwindigkeiten ermöglicht einerseits die hohe Kapazität, ohne andererseits die Qualität der Rohre negativ zu beeinflussen. Damit wird erstmals ein in der Praxis brauchbares Verfahren zum Herstellen geschweißter Ne-Metallrohre geschaffen, das infolge seiner hohen Kapazität, seiner Flexibilität und seinen niedrigen Kosten wirtschaftlich einsetzbar ist

Zur Herstellung von Halbzeugen aus Kupfer in kontinuierlichen Gießverfahren wird wegen der hohen Reinheitsanforderungen an den Werkstoff weitgehend elektrolytisch raffiniertes Kupfer in Form von Kathoden eingesetzt. Kupferkathoden enthalten geringe Mengen an Sauerstoff, u. a. aus anhaftenden Sulfatresten. Da Sauerstoff einerseits in kleinen Mengen nur einen geringen schädlichen Einfluß auf die elektrischen, mechanischen und physikalischen Eigenschaften des Kupfers hat und andererseits der Sauerstoff andere Verunreinigungen oxidiert, vermindert seine Anwesenheit die Leitfähigkeit und Kaltumformbarkeit des Kupfers kaum. Aus diesem Grunde wird in der Elektrotechnik meist sauerstoffhaltiges Kupfer verwendet. Beim Löten und Schweißen von sauerstoffhaltigem Kupfer besteht jedoch die Gefahr der Wasserstoffversprödung, deshalb können derartige Kupfersorten für die Herstellung von Rohren nicht eingesetzt werden. Hier ist ein sauerstofffreies Kupfer erforderlich.

Nun ist es grundsätzlich bekannt, zur Herstellung von sauerstofffreiem Kupfer dem geschmolzenen Metall besondere Reduktionsmittel, auch als Desoxidationsmittel bezeichnet, wie zum Beispiel Phosphor zuzusetzen (s. zum Beispiel JP-06 212 300 A). Sie verbinden sich mit dem Sauerstoff zu Oxiden, die als Schlacke aufsteigen. Liegen die Desoxidationsmittel im Überschuß vor, verringern sie zwar die elektrische Leitfähigkeit und die Wärmeleitfähigkeit; diese Verringerung wird in der Rohrtechnik, d.h. im Bauwesen und Apparatebau, aber zu Gunsten der Schweißbarkeit hingenommen. Es wird daher in der Regel ein Kupfer mit einem kleinen Überschuß an Phosphor eingesetzt.

Zur Herstellung von Bändern für die Erzeugung von geschweißten Kupferrohren hat sich ein Verfahren als besonders wirtschaftlich herausgestellt, bei dem in einem Schachtschmelzofen Vormaterial erschmolzen und über einen beheizten Gießofen einer kontinuierlich arbeitenden Gießwalzanlage zugeführt wird. Auf dieser Gießwalzanlage wird ein Band einer bestimmten Abmessung gegossen, in Linie warmgewalzt, anschließend in Linie gekühlt, oberflächendesoxidiert und in einem Kaltwalzwerk auf die Dicke des Schweißrohrbandes reduziert. Nach dem Kaltwalzen wird das Band aufgewickelt und einer Rohrschweißanlage zugeführt. Die gewalzte Bandbreite entspricht der Breite des Schweißrohrbandes plus einer Besäumzugabe. Dieses Rohr würde nach dem Schweißen auf unterschiedliche Rohrfertigabmessungen heruntergezogen werden.

Aufgabe der vorliegenden Erfindung ist es, das eingangs beschriebene Verfahren zur Herstellung von geschweißten Kupferrohren durch weitere Verfahrensschritte zu optimieren, die die Schweißbarkeit des gewalzten Bandes verbessern und somit die Herstellung eine längsnahtgeschweißten Rohres hoher Qualität ermöglichen.

Erfindungsgemäß wird diese Aufgabe durch die Merkmale des Verfahrens gemäß Patentansprüch 1 gelöst. Hier wird der Überschuß an Phosphor vom festen Kupfer unter Mischkristallbildung aufgenommen. Auf diese Weise erhält man ein SF-Kupfer nach DIN 1708 bzw. 1787, das aus US-Normen auch als DHP-Copper bekannt ist.

Mit der Erfindung wird ein Verfahren vorgeschlagen, das bisher ausschließlich für die Erzeugung von Stromleitern (Gießwalzdraht) aus Elektrolytkupfer verwendet wird, welches ebenfalls unter der Bezeichnung SE-Kupfer in der vorgenannten DIN enthalten ist. Für sauerstofffreies Kupfer zur Herstellung von geschweißten Rohren sind solche Gießwalzverfahren bislang nicht im industriellen Einsatz.

Es hat sich gezeigt, daß es nicht ausreicht, wenn der Phosphorgehalt des späteren Walzmaterials zwar innerhalb der von den Normen genannten Werten liegt, aber in einer unerwünschten Bandbreite schwankt. Gerade beim Schweißen von Kupferrohren hat sich gezeigt, daß aus Gründen einer gleichmäßigen Qualität der Schweißnaht, insbesondere beim Schweißen mittels hochfrequentem Strom, der Phosphorgehalt nur in einem kleinen Bereich schwanken darf. Bei größeren Schwankungsbreiten besteht, insbesondere bei dünnwandigen Rohren und hohen Schweißgeschwindigkeiten, die Gefahr von Fehlschweißungen, die in der Regel zum Ausschuß des Rohres führen. Grund für diese Fehlschweißungen ist die unterschiedliche elektrische Leitfähigkeit und die Wärmeleitfähigkeit, die durch örtlich unterschiedliche Phosphorgehalte des Kupferbandes hervorgerufen wird.

Erfindungsgemäß sollte deshalb für längsnahtgeschweißte Rohre ein sauerstoffreies Kupfer mit 0,015 bis 0,040 % Phosphor in einer Schwankungsbreite von ± 30 ppm verwendet werden..

Die bekannten Gießwalzdrahtverfahren für Elektrolytkupfer arbeiten in der Regel mit gasbeheizten Gießöfen. Diese sind für sauerstofffreies Kupfer nachteilig; denn auf Grund der ungenügenden Badbewegung der Schmelze in derartigen Öfen ist das enge Toleranzfeld des Rest-Phosphorgehaltes, das für die Herstellung von geschweißten Rohren unerläßlich ist, nicht einzuhalten. Aus diesem Grund schlägt die Erfindung vor, daß die Durchmischung der Schmelze in dem Gießofen oder in der Zuführrinne mittels elektromagnetischer Wechselfelder einer induktiven Rührspule erfolgt. Durch die gleichmäßige Verteilung des Phosphors in der Schmelze wird erreicht, daß beim Schweißen des Rohres auf Grund konstanter Leitfähigkeit im Schweißrohrband weniger Fehler auftreten, die Qualität des Rohres besser wird und die Ausschußquote sinkt.

Der Gießofen oder die Zuführrinne können erfindungsgemäß gasbeheizt oder auch induktiv beheizt werden. Bei Verwendung eines gasbeheizten Gießofens kann das Bad der Schmelze durch eine zusätzliche induktive Rührspule in Bewegung versetzt werden. Bei einem induktiv beheizten Gießofens ist eine Kombination der Heizspule mit der Rührspule denkbar; geeignet sind induktiv beheizte Gießöfen, welche mit Rinnen- oder Tiegelinduktoren ausgerüstet sind, deren elektromagnetische Wechselfelder dazu benutzt werden, die Kupferschmelze intensiv so gut durchzumischen, daß der Phosphorgehalt nur noch eine Schwankungsbreite von ± 30 ppm aufweist.

Um den Phosphorgehalt in der Schmelze automatisch konstant zu halten, wird erfindungsgemäß vorgeschlagen, daß der Sauerstoffgehalt und/oder der durchschnittliche Restphosphorgehalt der Schmelze gemessen werden und an Hand der gemessenen Werte die Mengenzugabe des Phosphors in die Schmelze bestimmt wird, die benötigt wird, um den restlichen Sauerstoff im flüssigen Kupfer zu binden und den Gesamt-Phosphorgehalt auf den geforderten Wert anzuheben.

Die Messung des Sauerstoffgehaltes in der Schmelze erfolgt vor der Zugabe von Phosphor. Vorzugsweise wird der Phosphorgehalt der Schmelze auf Werte zwischen 0,018 % und 0,030 % eingestellt.

Das Verfahren funktioniert wie folgt:
Zur Erzeugung der Kupferschmelze wird der Schmelzofen entweder nur mit Kathoden oder mit zusätzlichem Rücklaufmaterial chargiert. Stammt das Rücklaufmaterial aus der Rohrherstellung, besitzt es bereits einen bestimmten Phosphorgehalt. Wird dieser Phosphorgehalt vor dem Chargieren gemessen und ist das Gewichtsverhältnis zwischen Kathodenkupfer und Rücklaufmaterial bekannt, läßt sich der durchschnittliche Restphosphorgehalt der Schmelze ermitteln. An Hand des gemessenen Sauerstoffgehaltes der Schmelze kann jetzt auch die Mengenzugabe von Phosphor bestimmt werden, das vorzugsweise in Form von Phosphor-Kupfergranulat zugeführt wird und mit dem der restliche Sauerstoff im flüssigen Kupfer gebunden wird, um den Gesamt-Phosphorgehalt auf einen den Vorschriften entsprechenden Wert anzuheben

Die Messung kann kontinuierlich oder in angemessenen Zeitabständen über eine unter Umgebungsluftabschluß arbeitende Phosphordosiereinrichtung erfolgen, mit der die zur Desoxidation erforderliche Menge von Phosphor als Phosphor-Kupfer-Granulat an die Schmelze abgeführt wird.

## Patentansprüche

1. Verfahren zur wirtschaftlichen Herstellung von geschweißten Rohren aus Cu und Cu-Legierungen in einer kombinierten Fertigungslinie, bestehend aus einem in Linie angeordneten Schmelzofen, einem Gießofen, einer Bandgießanlage, einem Warmwalzwerk, einer Kühlstrecke, einem Kaltwalzwerk und einer Coileinrichtung, sowie anschließender Rohreinform- und Schweißstrecke mit ggf. nachfolgender Zieheinrichtung für das geschweißte Rohr,
wobei Rücklauf- oder Kathodenmaterial im Schmelzofen zu Vormaterial für die geschweißten Rohren erschmolzen und über eine Zuführrinne in den Gießofen geleitet wird, zur Desoxidation der Schmelze zu sauerstofffreiem Kupfer als Reduktionsmittel Phosphor in geringer Menge in den Gießofen oder unmittelbar in die Zuführrinne eingeführt wird und die Schmelze in dem Gießofen oder in der Zuführrinne mit dem Phosphor durchmischt wird, wobei die Durchmischung der Schmelze in dem Gießofen oder in der Zuführrinne mittels elektromagnetischer Wechselfelder einer induktiver Rührspulen erfolgt.

2. Verfahren nach Anspruch 1,
**dadurch gekennzeichnet,**
**daß** die Menge des eingeführten Phosphors so dosiert wird, daß in der desoxidierten Schmelze 0,015 bis 0,040 % Phosphor in einer Schwankungsbreite von ± 30 ppm enthalten sind.

3. Verfahren nach Anspruch 1 und 2,
**dadurch gekennzeichnet,**
**daß** der Gießofen oder die Zuführrinne gasbeheizt wird.

4. Verfahren nach Anspruch 1 und 2,
**dadurch gekennzeichnet,**
**daß** der Gießofen oder die Zuführrinne induktiv beheizt wird.

5. Verfahren nach Anspruch 1 bis 4,
**dadurch gekennzeichnet,**
**daß** der Sauerstoffgehalte und/oder der durchschnittliche Restphosphorgehalt der Schmelze gemessen werden und an Hand der gemessenen Werte die Mengenzugabe des Phosphors in die Schmelze bestimmt wird, die benötigt wird, um den restlichen Sauerstoff im flüssigen Kupfer zu binden und den Gesamt-Phosphorgehalt auf den geforderten Wert anzuheben

6. Verfahren nach Anspruch 5,
**dadurch gekennzeichnet,**
**daß** die Messungen kontinuierlich oder in angemessenen Zeitabständen erfolgen und der Phosphorgehalt in der Schmelze durch Dosierung des zugeführten Phosphors automatisch konstant gehalten wird.

7. Verfahren nach Anspruch 1 bis 6,
**dadurch gekennzeichnet,**
**daß** über eine unter Umgebungsluftabschluß arbeitende Phosphordosiereinrichtung die zur Desoxidation erforderliche Menge von Phosphor als Phosphor-Kupfer-Granulat an die Schmelze abgeführt wird.

8. Verfahren nach Anspruch 1 bis 7,
**dadurch gekennzeichnet,**
**daß** der Phosphorgehalt der Schmelze auf Werte zwischen 0,018 % und 0,030 % eingestellt wird.

## Claims

1. A process for the economic manufacture of welded tubes of Cu and Cu alloys in a combined production line, consisting of a melting furnace arranged in line, a casting furnace, a strip-casting installation, a hot-rolling mill, a cooling section, a cold-rolling mill and a coiling means, and a subsequent tube forming and welding section with possibly subsequent drawing means for the welded tube,
wherein recycled or cathode material is smelted in the melting furnace to produce base material for the welded tubes and is passed into the casting furnace via a feed channel, for the deoxidation of the melt to form oxygen-free copper phosphorus as reducing agent is introduced in a small quantity into the casting furnace or directly into the feed channel and the melt is thoroughly mixed with the phosphorus in the casting furnace or in the feed channel, the thorough mixing of the melt in the casting furnace or in the feed channel being effected by means of electromagnetic alternating fields of an inductive stirring coil.

2. A process according to Claim 1, **characterised in that** the amount of phosphorus introduced is metered such that 0.015 to 0.040% phosphorus in a range of variation of ± 30 ppm is contained in the deoxidised melt.

3. A process according to Claims 1 and 2, **characterised in that** the casting furnace or the feed channel is heated by gas.

4. A process according to Claims 1 and 2, **characterised in that** the casting furnace or the feed channel is heated inductively.

5. A process according to Claims 1 to 4, **characterised in that** the oxygen contents and/or the average residual phosphorus content of the melt is/are measured and the quantity of phosphorus added to the melt which is required to bind the residual oxygen in the molten copper and to raise the total phosphorus content to the required value is determined using the measured values.

6. A process according to Claim 5, **characterised in that** the measurements are carried out continuously or at appropriate intervals and the phosphorus content in the melt is automatically kept constant by metering the phosphorus which is supplied.

7. A process according to Claims 1 to 6, **characterised in that** the quantity of phosphorus required for deoxidation is removed as phosphorus/copper granules to the melt via a phosphorus metering means which operates with the exclusion of ambient air.

8. A process according to Claims 1 to 7, **characterised in that** the phosphorus content of the melt is set to values of between 0.018% and 0.030%.

## Revendications

1. Procédé pour la fabrication économique de tubes soudés en Cu et alliages de Cu dans une ligne de fabrication combinée, constituée d'un four de fusion agencé en ligne, d'un four de coulée, d'une installation de coulée de feuillard, d'un laminoir à chaud, d'une étendue de refroidissement, d'un laminoir à froid, et d'un dispositif de bobinage, ainsi que d'une étendue de mise en forme du tube et de soudure s'y raccordant avec, le cas échéant, un dispositif d'étirage suivant pour le tube soudé, la matière de cathode ou de recul étant fondue dans le four de fusion en la matière de départ pour les tubes soudés et étant amenée dans le four de coulée par l'intermédiaire d'une goulotte d'amenée, du phosphore comme agent de réduction étant introduit en une faible quantité dans le four de fusion ou directement dans la goulotte d'amenée pour la désoxydation de la matière en fusion en cuivre dépourvu d'oxygène, et la matière en fusion étant mélangée dans le four de coulée ou dans la goulotte d'amenée avec le phosphore, le mélange de la matière en fusion dans le four de coulée ou dans la goulotte d'amenée étant effectué au moyen de champs alternatifs électromagnétiques d'une bobine mélangeuse inductive.

2. Procédé selon la revendication 1,
**caractérisé en ce que** la quantité du phosphore introduit est dosée de sorte que, dans la matière en fusion désoxydée, il est contenu de 0,015 à 0,040% de phosphore dans une plage de fluctuation de ± 30 ppm.

3. Procédé selon les revendications 1 et 2,
**caractérisé en ce que** le four de coulée ou la goulotte d'amenée sont chauffés au gaz.

4. Procédé selon les revendications 1 et 2,
**caractérisé en ce que** le four de coulée ou la goulotte d'amenée sont chauffés de façon inductive.

5. Procédé selon les revendications 1 à 4,
**caractérisé en ce que** les teneurs en oxygène et/ou la teneur en phosphore résiduelle moyenne de la matière en fusion sont mesurées et, à partir des valeurs mesurées, l'ajout de la quantité de phosphore dans la matière en fusion est déterminé, laquelle est nécessaire pour lier l'oxygène résiduel dans le cuivre liquide et augmenter la teneur globale en phosphore à la valeur exigée.

6. Procédé selon la revendication 5,
**caractérisé en ce que** les mesures sont effectuées de façon continue ou à des intervalles de temps déterminés, et la teneur en phosphore de la matière en fusion est maintenue automatiquement constante par dosage du phosphore amené.

7. Procédé selon les revendications 1 à 6,
**caractérisé en ce que** la quantité, nécessaire pour la désoxydation, de phosphore, comme granulat phosphore-cuivre, est amenée à la matière en fusion par l'intermédiaire d'un dispositif de dosage de phosphore travaillant en étant protégé de l'air de l'environnement.

8. Procédé selon les revendications 1 à 7,
**caractérisé en ce que** la teneur en phosphore de la matière en fusion est réglée à des valeurs entre 0,018% et 0,030%.
